# EUROPÄISCHE PATENTSCHRIFT

(11) **EP 2 723 561 B1**
(45) Veröffentlichungstag und Bekanntmachung des Hinweises auf die Patenterteilung: **06.12.2017**
(21) Anmeldenummer: 12735088.2
(22) Anmeldetag: 20.06.2012
(51) Int. Cl.: B32B 7/02, B32B 27/08, B44C 5/00, E04F 15/00, D06N 1/00

(54) **BEDRUCKTES FLÄCHENGEBILDE AUF LINOLEUM-BASIS**
PRINTED LINOLEUM-BASED SHEET MATERIAL
STRUCTURE EN NAPPE IMPRIMÉE SUR UNE BASE DE LINOLÉUM

(30) Priorität: 24.06.2011 DE 102011105527
(43) Veröffentlichungstag der Anmeldung: 30.04.2014
(73) Patentinhaber: Armstrong DLW GmbH, 74321 Bietigheim-Bissingen (DE)
(72) Erfinder: SCHWEERS, Elke, 28790 Schwanewede (DE); REICHEL, Oliver, 28237 Bremen (DE); DOWIDAT-ESKES, Marco, 27749 Delmenhorst (DE); WEGNER, Iris, 71638 Ludwigsburg (DE); KRUID, Frank, 27798 Hude (DE); BERKEMEIER, Arne, 49356 Diepholz (DE)
(74) Vertreter: Müller-Boré & Partner Patentanwälte PartG mbB
(86) Internationale Anmeldenummer: PCT/EP2012/002604
(87) Internationale Veröffentlichungsnummer: WO 2012/175199

(56) Entgegenhaltungen:
- EP-A1- 1 858 244
- WO-A1-2011/082491
- WO-A2-2009/065769
- DE-A1-102006 023 375
- DE-U1- 20 214 532

## Beschreibung

Die vorliegende Erfindung betrifft ein bedrucktes Flächengebilde auf Linoleum-Basis, umfassend eine Grundschicht aus Linoleum, eine Primerschicht, eine Druckschicht und eine Deckschicht, welche eine hohe Abriebfestigkeit und Haftbeständigkeit aufweist, sowie ein Verfahren zur Herstellung des erfindungsgemäßen Flächengebildes.

Flächengebilde auf Linoleum- oder Korkment-Basis finden seit vielen Jahren speziell als Bodenbeläge Anwendung. Solche Linoleum- und Korkmentbeläge werden seit langem in unterschiedlichen Farben und Dessinierungen hergestellt. Allerdings unterliegen die im Stand der Technik bekannten Verfahren zur Herstellung von speziellen Oberflächendessinierungen und Farbgestaltungen bei Linoleum- und Korkmentbelägen jedoch relativ starken Beschränkungen.

Die Herstellung von farbigen bzw. gemusterten Linoleumflächengebilden erfolgt prinzipiell durch die Beimischung von Farbmitteln, wie beispielsweise anorganischen und organischen Pigmenten oder ähnlichen Farbstoffen, zu einer Mischmasse, welche einem Walzwerk (z.B. einem Kalander) zugeführt und unter Druck und einer Temperatur von üblicherweise 10 bis 150°C (abhängig von der Rezeptur und der Verfahrenstechnik) auf ein Trägermaterial gepreßt wird. Für die Herstellung von gemusterten Linoleumflächengebilden werden unterschiedlich gefärbte Mischmassen zunächst separat hergestellt. Danach werden verschiedenfarbige Granulate miteinander vermischt und dann dem Walzwerk zugeführt, wodurch ein Linoleumfell entsteht. Dieses kann entweder direkt auf das Trägergewebe oder auf das mit unifarbener Mischmasse und/oder einer Korkmentschicht vorbeschichtete Trägergewebe gepreßt werden.

Der Nachteil des Verfahrens zur Herstellung der herkömmlichen gemusterten Linoleumflächengebilde, bei denen unterschiedlich gefärbte, gekratzte Mischmassen direkt in einen Kalanderspalt geschüttet und zu einem Linoleumwalzfell ausgewalzt werden, ist jedoch, dass zwangsweise mehr oder weniger stark längsgerichtete Strukturen resultieren, wodurch die Gestaltungsmöglichkeiten für ein gemustertes Linoleumflächengebilde stark eingeschränkt sind.

Darüber hinaus wird seit vielen Jahren in der Herstellung von speziellen Farbdesigns bei Linoleumflächengebilden eine sogenannte Streutechnik eingesetzt, bei der farbige Mischmassepartikel von Hand auf ein Linoleumwalzfell oder einen Träger aufgestreut werden und anschließend mit dem Linoleumwalzfell verpreßt oder auf den Träger gepreßt werden. Jedoch ist dieses Verfahren der Streutechnik mit einem heute nicht mehr vertretbaren Aufwand verbunden und erlaubt zudem keine schnellen Musterwechsel, wodurch die Produktionsflexibilität stark eingeschränkt ist. Heutzutage würde dementsprechend vorwiegend maschinell gestreut werden. Jedoch unterliegt die Anwendung einer solchen Streutechnik Schranken in der Auflösung des Farbdesigns, da nur Muster mit grober Auflösung zu erzielen sind, wodurch die Rapportgenauigkeit eingeschränkt ist. Darüber hinaus ist die Gestaltungsmöglichkeit von Linoleumbelägen auch in der Farbgebung des Designs begrenzt, da sehr helle oder brillante Töne bislang unerreicht blieben. Realistische Nachbildungen von Holzstrukturen oder gar photorealistische Darstellungen sind dementsprechend nicht möglich. Zudem ist die vorstehend beschriebene Erzeugung von Linoleumflächengebilden mit entsprechenden Farbdesigns mit dem generellen Nachteil verbunden, dass immer eine entsprechende Reifezeit abgewartet werden muss, was die Flexibilität in der Herstellung stark einschränkt.

Um den Abrieb von Linoleum- bzw. Korkmentbelägen zu verringen, d.h. das Farbdesign möglichst lange zu bewahren, können auf diese Linoleum- bzw. Korkmentgrundschichten Schutzfolien, wie sie beispielsweise in der Herstellung von Bodenbelägen auf Polyvinylchlorid(PVC)-Basis eingesetzt werden, aufgebracht werden. Solche Schutzfolien können entweder transparent oder selbst bedruckt sein, d.h. zusätzlich oder anstelle des Musters der Grundschicht zur Farbgestaltung beitragen. Jedoch sind diese Folien häufig aus nichtnachwachsenden, halogenhaltigen Materialien aufgebaut, deren Verwendung in heutiger Zeit aufgrund der intensivierten Umweltdiskussionen zunehmend kritisch beurteilt wird. Darüber hinaus weisen derartige mehrschichtige Gebilde häufig eine unzureichende Haftbeständigkeit der jeweiligen Schichten untereinander auf, sowie das dem Fachmann bekannte Phänomen der "hochstehenden Kanten".

Somit liegt der vorliegenden Erfindung die Aufgabe zugrunde, ein Flächengebilde auf Linoleum-Basis bereitzustellen, das ein hohes Maß an gestalterischer Freiheit und Flexibilität im Design erlaubt und dabei hauptsächlich auf nachwachsenden Rohstoffen basiert, und welches das entsprechende Oberflächendesign auch bei intensiver Beanspruchung dauerhaft bewahrt.

Diese Aufgabe wird durch die in den Ansprüchen gekennzeichneten Gegenstände gelöst.

Insbesondere wird ein bedrucktes Flächengebilde auf Linoleum-Basis bereitgestellt, umfassend eine Grundschicht aus Linoleum, eine darauf angeordnete Primerschicht, eine darauf angeordnete Druckschicht und eine auf der Druckschicht angeordnete hochbeständige Deckschicht, welche einen Abriebwert von AC 2 oder besser nach DIN EN 13329 oder einen Abriebwert von WR 2 oder besser gemäß DIN EN 14354 aufweist, wobei die Deckschicht eine Heißversiegelungsschicht ist, die anorganische Teilchen enthält.

Überraschenderweise wurde festgestellt, dass eine Entkopplung der Linoleumherstellung von der Farb- bzw. Designgebung einerseits eine große Freiheit und Vielfältigkeit in der Gestaltung der äußeren Erscheinung eines entsprechenden erfindungsgemäßen Flächengebildes auf Basis von Linoleum ermöglicht, und andererseits wird die Darstellung spezieller Dessinierungen und Farbdesigns in deutlich kürzeren Zeiten realisierbar, wodurch ein hoher Grad an flexibler und individueller Designgestaltung erzielt wird. Insbesondere können hier zur Gestaltung entsprechende Drucktechniken zum Einsatz kommen, was in Kombination mit dem Material Linoleum bisher nicht möglich war, und im Folgenden im Detail beschrieben wird. Das erfindungsgemäße Flächengebilde ermöglicht zudem vorteilhafterweise den Rückgriff auf nachwachsende Rohstoffe, der Basis von Linoleum, wobei auf Materialien, wie beispielsweise chlorhaltige Polymere, verzichtet werden kann. Darüber hinaus zeichnet sich die erfindungsgemäße hochbeständige Deckschicht durch ihre hohe Abriebfestigkeit aus und erlaubt überraschenderweise die Bereitstellung eines bedruckten Flächengebildes mit erhöhter Haftfestigkeit der Deckschicht.

Nachwachsende Rohstoffe sind dabei erfindungsgemäß organische Rohstoffe, die aus land- und forstwirtschaftlicher Produktion stammen. Als Beispiele können Holz, Naturfasern, Pflanzenöle, Zucker und Stärke, chemische und pharmakologische Grundstoffe und Rohstoffe tierischer Herkunft genannt werden. Gemäß der vorliegenden Erfindung können diese gegebenenfalls einem oder mehreren Derivatisierungs-/Verarbeitungs-/Modifizierungsschritten unterliegen, bevor sie als Bestandteil des Flächengebildes eingesetzt werden.

Dabei umfassen erfindungsgemäß bevorzugt auch die von der Grundschicht aus Linoleum unterschiedlichen Schichten zumindest teilweise nachwachsende Rohstoffe. Somit kann im Hinblick auf das gesamte Flächengebilde, wenn auch die Druck- und/oder die Deckschicht auf nachwachsenden Rohstoffen basier(t/en), ein Anteil dieser von ≥45%, bevorzugt von ≥55% und am meisten bevorzugt von ≥75% angegeben werden.

Gemäß der vorliegenden Erfindung genügt das bedruckte Flächengebilde den Anforderungen nach DIN EN 548. Erfindungsgemäß umfasst die Grundschicht aus Linoleum übliche Komponenten, wie Bindemittel (sog. Bedford-Zement oder B-Zement aus einem teiloxidierten Leinöl und mindestens einem Harz als Klebrigmacher), mindestens einen Füllstoff und ggf. mindestens ein Farbmittel. Als Füllstoff werden üblicherweise Weichholzmehl und/oder Korkmehl (bei gleichzeitiger Anwesenheit von Holzmehl und Korkmehl typischerweise im Gewichtsverhältnis 90:10) und/oder Kreide, Kaolin (China-Clay), Kieselgur und Schwerspat verwendet. Zusätzlich kann zur Verstrammung der Masse als Füllstoff gefällte Kieselsäure und geringe Mengen Wasserglas, beispielsweise Wasserglas in einer Menge von bis zu 15 Gew.-%, bezogen auf die Menge der Schicht, zugegeben werden.

Die Linoleum-Mischmasse enthält üblicherweise mindestens ein Farbmittel, wie ein anorganisches (z.B. Titandioxid) und/oder organisches Pigment, und/oder andere übliche Farbstoffe. Als Farbmittel können jegliche natürliche oder synthetische Farbstoffe sowie anorganische oder organische Pigmente, allein oder in beliebiger Kombination, verwendet werden. Erfindungsgemäß können diese in der Grundschicht enthaltenen Pigmente zur Farbgestaltung des Flächengebildes beitragen.

Eine typische Linoleum-Zusammensetzung enthält, bezogen auf das Gewicht der Linoleum-Schicht, etwa 40 Gew.-% Bindemittel, etwa 30 Gew.-% organische Stoffe, etwa 20 Gew.-% anorganische (mineralische) Füllstoffe und etwa 10 Gew.-% Farbmittel. Ferner können in der Linoleum-Mischmasse übliche Additive, wie Verarbeitungshilfsmittel, UV-Stabilisatoren, Gleitmittel, Dimensionsstabilisatoren und dergleichen enthalten sein, die in Abhängigkeit des Bindemittels ausgewählt werden.

Als Beispiele für Dimensionsstabilisatoren seien Kreide, Bariumsulfat, Schiefermehl, Kieselsäure, Kaolin, Quarzmehl, Talkum, Lignin, Zellulose, Glaspulver, Textil- oder Glasfasern, Zellulosefasern und Polyesterfasern genannt, die in einer Menge von etwa 1 bis 20 Gew.-%, bezogen auf das Gesamtgewicht der betreffenden Schicht, eingesetzt werden können.

Es wird weiter allgemein eine Grundschicht aus Korkment beschrieben, die eine Mischung umfasst, die B-Zement und gemahlenen Kork als Füllstoff umfasst, in Analogie zur vorstehenden Beschreibung der Grundschicht aus Linoleum, wobei jedoch der gemahlene Kork als Füllstoff im Gegensatz zur Zusammensetzung von Linoleum (DIN EN 548) einen deutlich höheren Anteil einnimmt (DIN EN 12455). So enthält eine typische Korkment-Zusammensetzung, bezogen auf das Gewicht der Korkment-Schicht, etwa 40 Gew.-% Bindemittel, etwa 40 Gew.-% gemahlenen Kork, etwa 20 Gew.-% anorganische (mineralische) Füllstoffe und gegebenenfalls Farbmittel. Ferner können in der Korkment-Mischmasse übliche Additive, wie Verarbeitungshilfsmittel, Antioxidantien, UV-Stabilisatoren, Gleitmittel, Dimensionsstabilisatoren und dergleichen enthalten sein, die in Abhängigkeit des Bindemittels ausgewählt werden.

Beispiele für Dimensionsstabilisatoren sind wie vorstehend genannt. Dabei beträgt der mögliche Anteil etwa 1 bis 20 Gew.-%, bezogen auf das Gesamtgewicht der betreffenden Schicht.

Im erfindungsgemäßen Flächengebilde kann die Linoleum-Schicht sowohl einschichtig als auch mehrschichtig gestaltet sein. Für letzteren Fall ergeben sich je nach Schichtfolge sowohl symmetrische als auch asymmetrische Flächengebilde. Beispielsweise kann das erfindungsgemäße Flächengebilde zwei Schichten aus Linoleum umfassen (materialhomogen), die gleich oder verschieden sein können.

Die Grundschicht aus Linoleum des erfindungsgemäßen Flächengebildes kann des Weiteren mit oder ohne Träger bereitgestellt werden.

Weiterhin kann unter der Linoleum-Schicht eine Korkmentschicht mit oder ohne Träger angeordnet sein. Wie schon vorstehend beschrieben, ist Korkment eine Mischung, die B-Zement und gemahlenen Kork als Füllstoff enthält und bei Bodenbelägen auf Linoleum-Basis als isolierende Unterschicht für eine bessere Wärmeisolierung, Trittelastizität und Gehkomfort sorgt und den Tritt- und Raumschall dämpft.

Daneben können auch unter oder zwischen zwei Linoleumschichten funktionale Schichten angeordnet sein, so dass sich drei- oder mehrschichtige Flächengebilde ergeben. Beispielsweise kann unter der Linoleum-Schicht des erfindungsgemäßen Flächengebildes mindestens eine weitere Schicht, vorzugsweise eine Schaumschicht, eine Schicht zur Trittschalldämmung und/oder eine Isolationsschicht angeordnet sein. Die Schichtdicken der aufgebrachten Schichten können gleich oder verschieden sein.

Erfindungsgemäß ist auf der Grundschicht auf Linoleum-Basis eine Druckschicht aufgebracht. Für den Fall, dass das erfindungsgemäße Flächengebilde wie vorstehend beschrieben mehrere Schichten aufweist, ist die Druckschicht auf der äußeren Oberfläche der obersten (Grund)-Schicht aufgebracht. Gemäß der vorliegenden Erfindung ist die Druckschicht nicht eingeschränkt und kann durch jedwede dem Fachmann bekannte Drucktechnik hergestellt werden. Geeignete Drucktechniken sind beispielsweise solche, die die Bereitstellung einer Druckschicht auf der Grundschicht erlauben, wobei die Grundschicht in Form einer Bahn oder Platte vorliegt. Das Bedrucken der Grundschicht, welche als Bahn vorliegt, kann sowohl kontinuierlich als auch diskontinuierlich erfolgen.

Besonders geeignet sind Flachdrucktechniken, wie beispielsweise Offsetdruck, bei welchen die Druckschicht mit Bogen- oder Rollenoffsetdruckmaschinen erzeugt werden kann. In einer bevorzugten Ausführungsform der vorliegenden Erfindung wird die Druckschicht anhand eines elektronischen Druckverfahrens, sog. Non-Impact-Printing, erzeugt, bei welchen der Druck beispielsweise thermisch auf die Grundschicht übertragen wird. In einer weiteren bevorzugten Ausführungsform liegt die Druckschicht in Form eines Digitaldruckes vor. Digitale Drucktechniken erlauben die Darstellung von hochaufgelösten Dessinierungen und den Einsatz vielfältigster Farben, wodurch selbst sehr helle und brillante Töne erzeugt werden können. Beispielsweise können in dieser Ausführungsform Electro-Ink-Verfahren, Plattendirektdrucktechniken, Hoch- und Tiefdruck (z.B. Stempel- und Prägedruck) oder Durchdruck (z.B. Siebdruck) angewendet werden.

Gemäß einer bevorzugten Ausführungsform der vorliegenden Erfindung kann die Druckschicht einen elektrisch leitfähigen Bestandteil umfassen. Damit lassen sich vorteilhaft die elektrischen Eigenschaften der Druckschicht wie (Ab)leitfähigkeit und Widerstand ganz oder teilweise verändern, woraus sich verschiedene Funktionen für das resultierende bedruckte Flächengebilde ergeben können. Gemäß der vorliegenden Erfindung kann beispielsweise unter anderem mit einem elektrisch leitfähigen Farbstoff teil- oder ganzflächig gedruckt werden, was zur Ausbildung von beispielsweise Leiterbahnen, Antennen, (auf Druck reagierende) Sensoren u.s.w. führen kann und das bedruckte Flächengebilde elektronisch nutzbar macht. In einer speziellen Ausführungsform kann diese elektronische Nutzbarkeit das erfindungsgemäße Flächengebilde "interaktiv" machen, d.h. beispielsweise Information können ausgetauscht werden und/oder Befehle eingegeben werden.

Gemäß der vorliegenden Erfindung wird die Druckschicht, bevor oder nachdem die Grundschicht auf Linoleum-Basis gereift ist, auf dieser bereitgestellt, wobei letztere Variante bevorzugt ist. Aufgrund dieser Entkopplung der Linoleumherstellung und der Farb- und Designgebung, welche später im Detail beschrieben wird, kann eine gestalterische Freiheit und Flexibilität im Design erzielt werden, die bisher nicht möglich war. Ein weiterer Vorteil gegenüber konventionellen Farb- und Mustergestaltung von Linoleum ist auch die Herstelldauer. Bedingt durch die Reifezeit von Linoleum von mehreren Wochen, ist die Produktion eines bestimmten Designs sehr langwierig. Andererseits erlaubt die Entkopplung der Linoleum- bzw. Korkmentherstellung und der Farb- und Designgebung vorteilhafterweise die Darstellung spezieller Dessinierungen und Farbdesigns in deutlich kürzeren Zeiten bis hin zur Realisierung individueller Wünsche.

Gemäß der vorliegenden Erfindung ist zwischen der Grundschicht und der Druckschicht noch eine Primerschicht angeordnet, um die Kompatibilität bzw. Haftung zwischen der Druckschicht und der Grundschicht zu verstärken. Entsprechende Primermaterialien sind beispielsweise (Meth)Acrylate (z.B. UVhärtendes funktionalisiertes (Meth)Acrylat), Aminverbindungen oder Silane.

Das erfindungsgemäße bedruckte Flächengebilde auf Linoleum-Basis umfasst zusätzlich eine auf der Druckschicht angeordnete hochbeständige Deckschicht, welche bevorzugt transparent ist. Unter "transparent" wird im Rahmen der vorliegenden Erfindung ein Zustand verstanden, bei welchem der optische Eindruck, insbesondere die Bedruckung, wie sie im Folgenden näher beschrieben wird, nicht beeinflußt wird.

Grundsätzlich können die Druck- und/oder die Deckschicht auf synthetischen und/oder nachwachsenden Rohstoffen basieren. Synthetische Rohstoffe werden nachstehend beschrieben. Bei nachwachsenden Rohstoffen kann es sich erfindungsgemäß um beispielsweise Öle und/oder aus Stärke gewonnene Rohstoffe handeln, die vorteilhaft zu einer erhöhten Umweltverträglichkeit des resultierenden bedruckten Flächengebildes beitragen. Dabei können die Öle und/oder aus Stärke gewonnenen Rohstoffe gemäß der vorliegenden Erfindung einem oder mehreren Derivatisierungs-/Verarbeituhgs-/Modifizierungsschritten unterliegen, bevor sie in Form der Druck- und/oder Deckschicht ausgebildet werden.

Allgemein kann es sich bei der hochbeständigen Deckschicht um einen Lack handeln, vorzugsweise transparenten Lack, welcher Nanopartikel enthält (Nano-Lack). Die Nanopartikel weisen einen Durchmesser von 1 nm bis 100 nm, bevorzugt 1 nm bis 50 nm auf. Das Aushärten kann auf chemischen oder physikalischen Vorgängen beruhen. Beispielsweise eignet sich ein thermisch induziertes Aushärten bei Temperaturen oberhalb von etwa 100°C. Der Lack kann auch ein UV-Lack sein, der durch Einstrahlen von UV-Strahlen aushärtet. Der Lack kann sowohl ein Einkomponenten (1K)-Lack, als auch ein Zweikomponenten (2K)-Lack sein. Allgemein kann der Lack aus der Gruppe, bestehend aus (Meth)Acryllacken, Epoxidlacken, Alkydlacken, Polyurethanlacken, Lacken auf Aminoplast-Basis, Lacken auf SiliXan®-Basis, Lacken auf Silkon-Basis, Lacken auf Basis von Polyester (gesättigt als auch ungesättigt), Lacken auf Basis von Cellulose (z.B. Nitrocellulose, Celluloseacetobutyrat (CAB)), Lacken auf Basis von Ethylenvinylacetat (EVA)-Systemen, Lacken auf Basis von Butyralen (z.B. Polyvinylbutyral (PVB)), Lacken auf Polyether-Basis und Gemischen daraus, ausgewählt sein.

Der Nano-Lack kann anorganische Nanopartikel enthalten. Insbesondere werden Keramikpartikel der vorstehend genannten Größe dem Lack hinzugefügt. Geeignete Keramikpartikel sind Metall(hydr)oxide und Halbmetall(hydr)oxide, wie beispielsweise Aluminiumoxide, Zirkoniumoxide, Titanoxide und Siliziumoxide, ohne jedoch auf diese beschränkt zu sein. Als ein bevorzugtes Aluminiumoxid kann beispielsweise Korund genannt werden. Diese Keramikpartikel können wie nachstehend beschrieben funktionalisiert sein und/oder mit der Lackmatrix wechselwirken.

Der Nano-Lack kann vorstehende Keramikpartikel umfassen, insbesondere SiO₂-Partikel, die eine (Meth)Acrylat-, Epoxid-, Isocyanat- bzw. Polyurethan-Funktionalisierung aufweisen, wobei diese Funktionalisierungen einzeln oder in beliebiger Kombination vorliegen können. Entsprechende Nano-Lacke sind in dem Patent EP 1 153 090 B1 beschrieben. Neben oder anstelle der Funktionalisierung können die Keramikpartikel, insbesondere SiO₂-Partikel, eine Wechselwirkung mit der sie umgebenden Lackmatrix eingehen.

Wie vorstehend beschrieben, ist der Nano-Lack vorzugsweise transparent, wodurch das Farbdesign der darunterliegenden Druckschicht nicht beeinträchtigt wird. Der Nano-Lack kann in Form einer einzelnen Schicht auf die Druckschicht aufgebracht sein. Daneben kann die Deckschicht in Form des Nano-Lacks auch mehrere Schichten, wie beispielsweise eine zusätzliche Grundschicht, umfassen.

Der Nano-Lack zeichnet sich durch seinen anorganischen Anteil und durch seinen hohen Vernetzungsgrad aus, wodurch die Abriebfestigkeit eines bedruckten Flächengebildes auf Linoleum-Basis erhöht wird. Der hohe Vernetzungsgrad kann dabei durch spezielle Bestrahlungstechniken erreicht und beeinflußt werden, wie dem Patent EP 1 153 090 B1 zu entnehmen ist. Zudem ermöglicht der Nano-Lack eine Verbesserung der Haftbeständigkeit der einzelnen Schichten, wodurch ein Ablösen bzw. Abblättern der Schichten von der Grundschicht auf Linoleum-Basis verhindert werden kann. Da der Nano-Lack bei seiner Auftragung in fließfähiger Form vorliegt, passt sich dieser den Konturen der zugrunde liegenden Schicht exakt an, womit keine Kontakt-Fehlstellen zwischen den Materialschichten entstehen können, mit denen bei einer alternativen Laminierung von unterschiedlichen Materialschichten zu rechnen ist, da die zu verbindenden Oberflächen immer Inhomogenitäten wie Vertiefungen, Erhebungen u.s.w. aufweisen. Daneben können je nach Lackzusammensetzung auch Wechselwirkungen entsprechender Lackkomponenten mit der Grund/Druckschicht bis hin zu chemischen Bindungen auftreten.

Im erfindungsgemäßen bedruckten Flächengebilde auf Linoleum-Basis stellt die hochbeständige Deckschicht eine Heißversiegelungsschicht (HotCoating) dar.

Da die Heißversiegelungsschicht bei ihrer Auftragung in fließfähiger Form vorliegt, passt sich diese den Konturen der zugrunde liegenden Schicht exakt an, womit keine Kontakt-Fehlstellen zwischen den Materialschichten entstehen können, mit denen bei einer alternativen Laminierung von unterschiedlichen Materialschichten zu rechnen ist, da die zu verbindenden Oberflächen immer Inhomogenitäten wie Vertiefungen, Erhebungen u.s.w. aufweisen. Daneben können je nach Heißversiegelungszusammensetzung auch Wechselwirkungen entsprechender Komponenten mit der Grund/Druckschicht bis hin zu chemischen Bindungen autreten.

Als Beispiel für eine erfindungsgemäße Heißversiegelungsschicht können die HotCoating-Materialen von Kleiberit® genannt werden.

Gemäß einer bevorzugten Ausführungsform der vorliegenden Erfindung ist auf der Heißversiegelungsschicht eine zusätzliche Lackschicht angeordnet. Mit einer solchen zusätzlichen Lackschicht lassen sich Oberflächeneigenschaften wie beispielsweise Glanz und Rutschhemmung vorteilhaft beeinflussen. Das Aushärten der zusätzlichen Lackschicht kann gemäß der vorliegenden Erfindung auf chemischen oder physikalischen Vorgängen beruhen. Beispielsweise eignet sich ein thermisch induziertes Aushärten bei Temperaturen oberhalb von etwa 70°C. Erfindungsgemäß kann der Lack auch ein UV-Lack sein, der durch Einstrahlen von UV-Strahlen aushärtet. Der erfindungsgemäße Lack kann sowohl ein Einkomponenten (1K)-Lack, als auch ein Zweikomponenten (2K)-Lack sein. In einer bevorzugten Ausführungsform ist der Lack aus der Gruppe, bestehend aus (Meth)Acryllacken, Epoxidlacken, Alkydlacken, Polyurethanlacken, Lacken auf Aminoplast-Basis, Lacken auf SiliXan®-Basis, Lacken auf Silkon-Basis, Lacken auf Basis von Polyester (gesättigt als auch ungesättigt), Lacken auf Basis von Cellulose (z.B. Nitrocellulose, Celluloseacetobutyrat (CAB)), Lacken auf Basis von Ethylenvinylacetat (EVA)-Systemen, Lacken auf Basis von Butyralen (z.B. Polyvinylbutyral (PVB)), Lacken auf Polyether-Basis und Gemischen daraus, ausgewählt. Polyurethanlacke sind dabei erfindungsgemäß besonders bevorzugt.

Die Heißversiegelungsschicht und die zusätzliche Lackschicht können gemäß der vorliegenden Erfindung einschichtig oder mehrschichtig ausgebildet sein.

Je nach Art der Schicht kann die Deckschicht ferner Weichmacher und übliche Zusätze, wie Füllstoffe, Trockenstoffe, Farbmittel, wie beispielsweise organische und anorganische Pigmente und ähnliche Farbstoffe, Hilfsstoffe, Zusätze zur Dimensionsstabilität und anorganische Teilchen zur (weiteren) Erhöhung der Abriebbeständigkeit enthalten. Gemäß der vorliegenden Erfindung enthält die Deckschicht zwingend anorganische Teilchen.

Als Beispiele für Füllstoffe bzw. Zusätze zur Dimensionsstabilität seien Kreide, Bariumsulfat, Schiefermehl, Kieselsäure, Kaolin, Quarzmehl, Talkum, Lignin, Zellulose, Glaspulver, Textil- oder Glasfasern, Zellulosefasern und Polyesterfasern genannt, die in einer Menge von etwa 0,1 bis 80 Gew.-%, bevorzugt 2 bis 50 Gew.-%, bezogen auf das Gesamtgewicht der betreffenden Schicht, eingesetzt werden können. Zu den Hilfsstoffen sind beispielsweise Antioxidantien, Antistatika, Stabilisatoren, UV-Absorber, Treibmittel, Fungizide, Gleitmittel und Bearbeitungshilfsmittel in den üblichen Mengen zu zählen. Als anorganische Teilchen zur Erhöhung der Abriebbeständigkeit eignen sich beispielsweise Metalloxide und Halbmetalloxide, wie beispielsweise Aluminiumoxide, Zirkoniumoxide, Titanoxide und Siliziumoxide, ohne jedoch auf diese beschränkt zu sein. Als ein bevorzugtes Aluminiumoxid kann beispielsweise Korund genannt werden.

Die hochbeständige Deckschicht des erfindungsgemäßen bedruckten Flächengebildes auf Linoleum-Basis ermöglicht somit eine besonders gute Haftung zwischen den einzelnen Schichten, d.h. Deck-, Druck- und Grundschicht, und gewährleistet zudem eine hohe Abriebfestigkeit, ohne auf umweltschädliche halogenhaltige Materialien zurückgreifen zu müssen.

Darüber hinaus kann das Flächengebilde der vorliegenden Erfindung bevorzugt dergestalt ausgebildet sein, dass die Deckschicht auf ihrer der Druckschicht abgewandten Oberfläche und/oder die Grund/Druckschicht auf ihrer der Deckschicht zugewandten Oberfläche eine Prägung aufweist. Diese kann eine unregelmäßige Prägung, zum Beispiel eine feine Prägung zur Mattierung der Oberfläche sein. Darüber hinaus kann eine erfindungsgemäße Prägung der Deckschicht auf der Nutzseite vorteilhaft eine Rutschhemmung mit sich bringen.

Vorstehend genannte Prägungen zwischen den Schichten, die auch auf zusätzlichen Schichten im erfindungsgemäßen Flächengebilde vorliegen können, wie nachstehend beschrieben wird, können vorteilhaft dem Flächengebilde auch ein dreidimensionales Erscheinungsbild verleihen. Sind mehrere Oberflächen entsprechender Schichten mit solchen Prägungen versehen, wird dieser Effekt noch verstärkt.

Zusätzlich oder alternativ kann/können die Grund- und/oder die Druck- und/oder die Deckschicht in ihrer Dicke variieren, um einen dreidimensionalen Eindruck zu erzeugen oder zu verstärken.

Vorteilhafterweise handelt es sich bei der zusätzlichen Prägung auf der obersten Oberfläche um eine gleichmäßige Prägung bzw. eine Prägung mit einem regelmäßigen Muster von Erhebungen und Vertiefungen, da durch eine derartige Prägung das Anschmutzverhalten von z.B. einem Bodenbelag deutlich verbessert werden kann. Dieser Effekt ist auch als "Lotuseffekt" bekannt geworden. Es hat sich erwiesen, dass der Effekt der zusätzlichen Oberflächenstrukturierung am ausgeprägtesten ist, wenn der durchschnittliche Abstand zwischen Profilspitzen in der Mittellinie, entsprechend dem sogenannten Sm-Wert oder Rillenabstand Sm gemäß DIN 4768, in einem Bereich von größer als 200 µm und kleiner als 1000 µm liegt.

Hinsichtlich der Höhe der Erhebungen (gemittelte Rauhtiefe R_{z} gemäß DIN 4768) des geprägten Materials hat sich ein Wert im Bereich von 20 µm bis 200 µm als vorteilhaft erwiesen. Die Prägung kann beispielsweise mit einer Prägewalze erreicht werden.

Wie bereits beschrieben, kann das erfindungsgemäße Flächengebilde weitere (transparente) Schichten, welche beispielsweise vorstehend genannte Prägungen aufweisen, umfassen. Dies zusätzlichen Schichten sind nicht als oberste Schicht angeordnet und können sowohl zwischen der Grund- und Druckschicht, als auch zwischen der Druck- und Deckschicht angeordnet sein.

Gemäß der vorliegenden Erfindung kann die vorstehend beschriebene Prägung somit designunterstützend und/oder funktional (z.B. Rutschhemmung) sein.

Darüber hinaus kann auf der erfindungsgemäßen Druckschicht zusätzlich und/oder auf einer weiteren Schicht eine Metallschicht abgeschieden sein. Das Bedampfen mit einer Metallschicht, wodurch beispielsweise der Effekt eines Metallspiegels realisiert werden kann, kann einerseits, im Falle der Druckschicht auf der Grundschicht zugewandten Seite und/oder auf der Grundschicht abgewandten Seite erfolgen. Andererseits kann eine Metallschicht auch auf der optionalen weiteren Schicht abgeschieden sein, wobei in Analogie zur Druckschicht jeweils eine oder beide Oberfläche(n), vorzugsweise die Oberfläche auf der Grundschicht abgewandten Seite, mit einer Metallschicht beschichtet ist bzw. sind.

Gemäß der vorliegenden Erfindung kann die vorstehend beschriebene Metallschicht somit designunterstützend und/oder funktional (z.B. elektrische Leitfähigkeit) sein.

Gemäß der vorliegenden Erfindung wird der Abriebwert des bedruckten Flächengebildes, d.h. die Beständigkeit gegen Abrieb gemäß DIN EN 13329 festgestellt. Der Abriebwert der Deckschicht des erfindungsgemäßen Flächengebildes beträgt AC 2 oder besser. Gemäß einer bevorzugten Ausführungsform der vorliegenden Erfindung beträgt der Abriebwert der Deckschicht des bedruckten Flächengebildes AC 3 oder besser, mehr bevorzugt AC 4 oder besser und am meisten bevorzugt AC 5 oder besser.

Alternativ wird der Abriebwert des erfindungsgemäßen bedruckten Flächengebildes, d.h. die Beständigkeit gegen Abrieb gemäß DIN EN 14354 festgestellt. Der Abriebwert der Deckschicht des erfindungsgemäßen Flächengebildes beträgt in diesem Zusammenhang WR 2 oder besser. Gemäß einer bevorzugten Ausführungsform der vorliegenden Erfindung beträgt der Abriebwert der Deckschicht des bedruckten Flächengebildes WR 3 oder besser.

Das bedruckte Flächengebilde auf Linoleum-Basis weist zudem eine im Vergleich zum Stand der Technik erhöhte Haftbeständigkeit auf. D.h. die einzelnen Schichten, welche auf der Grundschicht aufgebracht sind, haften stärker aneinander und an der Grundschicht. Dadurch kann ein Ablösen von der Grundschicht minimiert werden. Die Haftfestigkeit wird anhand eines Gitterschnitts nach DIN EN ISO 2409 festgestellt.

Gemäß einer bevorzugten Ausführungsform der vorliegenden Erfindung beträgt die Haftfestigkeit der Deckschicht des bedruckten Flächengebildes 1 oder besser, mehr bevorzugt 0.

Wie schon vorstehend für die Abriebbeständigkeit ausgeführt, läßt sich die hervorragende Haftfestigkeit der Deckschicht des bedruckten Flächengebildes gemäß der vorliegenden Erfindung wie folgt erklären: Da die Heißversiegelung bei ihrer Auftragung in fließfähiger Form vorliegt, passt sich diese den Konturen der zugrunde liegenden Schicht(en) exakt an, womit keine Kontakt-Fehlstellen zwischen den Materialschichten entstehen können, mit denen bei einer alternativen Laminierung von unterschiedlichen Materialschichten zu rechnen ist, da die zu verbindenden Oberflächen immer Inhomogenitäten wie Vertiefungen, Erhebungen u.s.w. aufweisen. Daneben können je nach Zusammensetzung der Deckschicht auch Wechselwirkungen entsprechender Komponenten mit der Grund/Druckschicht bis hin zu chemischen Bindungen auftreten.

Die Dicken der einzelnen Schichten, d.h. der Deckschicht, der Druckschicht, der Grundschicht und der optionalen weiteren Schichten im Flächengebilde auf Linoleum-Basis gemäß der vorliegenden Erfindung können beispielsweise wie folgt angegeben werden:
- Deckschicht: Dicke von 0,005 bis 1,5 mm, vorzugsweise von 0,01 bis 0,2 mm.
- Druckschicht: Dicke von 0,001 bis 0,05 mm, vorzugsweise von 0,002 bis 0,01 mm.
- optionale weitere Schicht(en): Dicke von 0,001 bis 1,5 mm, vorzugsweise von 0,01 bis 0,2 mm.

Die Gesamtdicke des erfindungsgemäßen Flächengebildes auf Linoleum-Basis beträgt bevorzugt von 1 bis 6 mm, wobei eine Gesamtdicke von 2 bis 4 mm bevorzugt ist.

Des Weiteren kann im Flächengebilde gemäß der vorliegenden Erfindung auf der der Druckschicht abgewandten Oberfläche der Grundschicht eine Haftschicht angeordnet sein, so dass das erfindungsgemäße Flächengebilde selbstklebend ist. Darüber hinaus können, wie schon vorstehend beschrieben, neben den genannten Schichten je nach Bedarf auch weitere Schichten vorhanden sein. Beispielsweise kann als letzte Schicht unter der Grundschicht eine Schicht zur Trittschalldämmung oder zur Wärmeisolation angeordnet sein.

Gemäß der vorliegenden Erfindung liegt das Flächengebilde bevorzugt in Form einer Bahn oder Platte vor.

Wenn das bedruckte Flächengebilde der vorliegenden Erfindung in Form einer Platte vorliegt, kann diese mit einer Verlegehilfe ausgestattet sein. Solche Verlegehilfen sind beispielsweise sogenannte Klicksysteme, die ein einfaches Verlegen der Platten beispielsweise in Form eines Bodenbelags ermöglichen. Dabei kann die Applikation solcher Klicksysteme bzw. eines solchen Klickuntergrunds vor dem Bedrucken der Grundschicht oder nach Fertigstellung des bedruckten Flächengebildes der vorliegenden Erfindung erfolgen.

Darüber hinaus stellt die vorliegende Erfindung ein Verfahren zur Herstellung des vorstehend beschriebenen bedruckten Flächengebildes bereit. Insbesondere stellt die vorliegende Erfindung ein Verfahren zur Herstellung eines bedruckten Flächengebildes auf Linoleum-Basis, umfassend eine Grundschicht aus Linoleum, eine darauf angeordnete Primerschicht, eine darauf angeordnete Druckschicht und eine auf der Druckschicht angeordnete hochbeständige Deckschicht, welche einen Abriebwert von AC 2 oder besser gemäß DIN EN 13329 oder einen Abriebwert von WR 2 oder besser gemäß DIN EN 14354 aufweist, bereit, umfassend die folgenden Schritte:
- Bereitstellen einer Grundschicht auf Linoleum-Basis,
- Aufbringen einer Primerschicht auf der Grundschicht,
- Aufbringen einer Druckschicht auf der Primerschicht, und
- Aufbringen einer Deckschicht auf der Druckschicht, wobei die Deckschicht eine Heißversiegelungschicht ist, die anorganische Teilchen enthält.

Wie bereits beschrieben, ermöglicht das erfindungsgemäße Verfahren zur Herstellung eines bedruckten Flächengebildes auf Linoleum-Basis die Entkopplung der Linoleumherstellung und der Farb- bzw. Designgebung. Dadurch wird eine bislang nicht erreichte Flexibilität in der Gestaltungsmöglichkeit hinsichtlich der Dessinierung und des Farbdesigns ermöglicht, da die sonst notwendige Reifezeit der Linoleumschicht vermieden werden kann. Darüber hinaus erlaubt die Entkopplung der Farbgestaltung den Einsatz von bislang nicht anwendbaren Druckmöglichkeiten, wodurch einerseits die Auflösung des Farbdesigns und somit die Rapportgenauigkeit erhöht wird, und andererseits der Einsatz von sehr hellen und brillanten Tönen ermöglicht wird.

Gemäß der vorliegenden Erfindung ist die Bereitstellung der Grundschicht auf Linoleum-Basis nicht beschränkt. Beispielsweise kann das erfindungsgemäße Flächengebilde auf Linoleum-Basis durch übliche statische (z.B. Pressen) oder dynamische (z.B. Walzen) Verfahren zur Herstellung ein- oder mehrschichtiger Linoleum-Flächengebilde mit oder ohne Träger hergestellt werden. Dementsprechend erfolgt die Verarbeitung von Linoleum-Zementen, die gemäß den Anforderungen von DIN EN 548 bzw. DIN EN 12455 aus trocknenden Pflanzenölen bzw. -fetten und Baumharzen hergestellt werden.

Wie schon vorstehend erwähnt, kann die Grundschicht auf Linoleum-Basis des erfindungsgemäßen Flächengebildes mit oder ohne Träger bereitgestellt werden. In diesem Fall wird die Grundschicht zunächst auf diesem Trägermaterial angeordnet, bevor die Deckschicht und Druckschicht auf dieser bereitgestellt werden.

Wird gemäß einer Ausführungsform der vorliegenden Erfindung die Grundschicht aus Linoleum trägerlos bereitgestellt, wird gemäß dem Verfahren der vorliegenden Erfindung darauf, bevor oder nachdem diese gereift ist, die Druckschicht aufgetragen, nachdem eine Primerschicht auf der Grundschicht aufgetragen wurde. Wie vorstehend beschrieben, ist die Drucktechnik nicht beschränkt. Bevorzugt ist die Verwendung von digitalen Drucktechniken, wodurch eine besonders große Flexibilität in der Farbgestaltung bei gleichzeitiger hoher Auflösung erreicht wird.

Wie vorstehend beschrieben, kann die Grundschicht des erfindungsgemäßen Flächengebildes mehrschichtig sein. In diesem Fall können die weiteren Schichten bzw. der Träger zunächst, bevor die Druckschicht aufgebracht wird, in einer automatischen Laminiermaschine (auch AUMA genannt) unter Anwendung von Druck (typischerweise etwa 8-30 N/cm²) und Temperatur (typischerweise etwa 110 bis 160°C) während eines Zeitraums von etwa 10 Sekunden bis 3 Minuten kraftschlüssig miteinander verbunden werden. Zur weiteren Verbesserung der dauerhaften Verbindung besagter Schichten können zudem entsprechende Haftmittel zwischen den jeweiligen Schichten vor dem Laminieren eingebracht werden. Beispiele für solche Haftmittel sind Heißschmelz-Klebstoffe, druckempfindliche Klebstoffe (PSA), EVA- oder PVA-Klebefolie.

Die Laminierung dieser Schichten kann alternativ auch in einer statischen Presse erfolgen. Dabei beträgt der Druck typischerweise etwa 10 bis 300 N/cm² und die Temperatur typischerweise etwa 40 bis 150°C während eines Zeitraums von etwa 10 Sekunden bis 1 Minute.

Gemäß der vorliegenden Erfindung wird, nachdem die Druckschicht auf der Grundschicht bereitgestellt worden ist, eine hochbeständige Deckschicht auf dieser aufgebracht. Allgemein kann es sich bei der hochbeständigen Deckschicht um einen Nano-Lack handeln. Hierbei wird der Lack, welcher anorganische Nanopartikel enthält, in flüssiger oder Pulverform auf die Druckschicht aufgetragen und anschließend ausgehärtet. Wie vorstehend erwähnt, kann das Aushärten durch chemische oder physikalische Prozesse erfolgen. Überraschenderweise verbindet sich die Deckschicht in Form eines Nano-Lacks mit der darunterliegenden Schicht, umfassend die Grundschicht auf Linoleum-Basis und die Druckschicht, derart, dass eine sehr hohe Haftbeständigkeit dieser Schicht erreicht werden kann.

Das Auftragen des Nano-Lacks auf die Druckschicht kann herkömmlicherweise durch z.B. Streichen, Rollen, Spritzen oder Gießen erfolgen, bevorzugt in einem kontinuierlichen Verfahren.

Gemäß der vorliegenden Erfindung wird auf die Druckschicht eine Heißversiegelungsschicht aufgetragen. Das Auftragen der Heißversiegelungsschicht kann auf herkömmliche Weise erfolgen. Ein Fachmann ist zudem in der Lage, geeignete Bedingungen, wie beispielsweise das Anwenden von Rakeln, um überschüssiges Versiegelungsmaterial zu entfernen, oder die Wahl der erforderlichen Heißversiegelungs-Temperatur, so zu wählen, dass eine homogene Schicht der gleichen Dicke entsteht.

Das erfindungsgemäße Verfahren kann im Falle obiger Heißversiegelungsschicht zusätzlich den Schritt des Aufbringens einer Lackschicht auf der Deckschicht umfassen. Dies kann beispielsweise analog vorstehender Ausführungen bezüglich der Nano-Lackschicht erfolgen.

Eine weitere bevorzugte Herstellung der erfindungsgemäßen bedruckten Flächengebildes umfasst einen weiteren Prozessschritt, in welchem eine Prägung auf der Deckschicht und/oder zwischen der Deckschicht und Grund/Druckschicht bereitgestellt wird. Für den Fall, dass die Prägung auf der Grund/Druckschicht angeordnet ist, erfolgt dieser Schritt, bevor die Deckschicht aufgetragen wird. Entsprechend erfolgt dieser Schritt, für den Fall, dass die Prägung auf äußeren Oberfläche der Deckschicht angeordnet ist, nachdem die Deckschicht auf der Druckschicht bereitgestellt worden ist. Mit anderen Worten kann das erfindungsgemäße Verfahren zusätzlich den Schritt des Aufbringens einer Prägung auf der der Deckschicht zugewandten Oberfläche der Grundschicht vor deren Reifung und/oder auf der äußeren Oberfläche der Deckschicht umfassen, und/oder im Schritt des Aufbringens der Druck- und/oder der Deckschicht wird deren Dicke variiert, zum Erhalt eines dreidimensionalen Erscheinungsbilds des bedruckten Flächengebildes. Zusätzlich oder alternativ kann auch die Dicke der Grundschicht variiert werden, um Dreidimensionalität zu erzeugen und/oder zu verstärken.

Das erfindungsgemäße bedruckte Flächengebilde auf Linoleum-Basis kann als Wandbelag, Deckenbelag, Bodenbelag, Dekorbelag oder Furnier, aufgrund der hohen Abriebfestigkeit und Haftfestigkeit vorzugsweise als Bodenbelag, eingesetzt werden. Als Bodenbelag kann das Flächengebilde der vorliegenden Erfindung beispielsweise in Form einer Bahn oder Platte bzw. Fliese vorliegen.

Überraschender- und vorteilhafterweise ermöglicht die erfindungsgemäße Kombination der Grundschicht auf Linoleum-Basis, der Druckschicht und der Deckschicht die Entkopplung der Linoleumherstellung und der Farb- bzw. Designgebung. Dies realisiert vorteilhafterweise zum einen den Rückgriff auf nachwachsende Rohstoffe, der Basis von Linoleum, und anderseits eine große Freiheit und Vielfältigkeit in der Gestaltung der äußeren Erscheinung eines entsprechenden erfindungsgemäßen Flächengebildes auf Basis von Linoleum.

Insbesondere können hier zur Gestaltung entsprechende Drucktechniken zum Einsatz kommen, was in Kombination mit dem Material Linoleum bisher nicht möglich war. Zudem weist das erfindungsgemäße bedruckte Flächengebilde eine erhöhte Abriebfestigkeit und Haftfestigkeit der Deckschicht auf, wodurch der Einsatz in stark beanspruchten Umgebungen ermöglicht wird.

## Patentansprüche

1. Bedrucktes Flächengebilde auf Linoleum-Basis, umfassend eine Grundschicht aus Linoleum, eine darauf angeordnete Primerschicht, eine darauf angeordnete Druckschicht und eine auf der Druckschicht angeordnete hochbeständige Deckschicht, welche einen Abriebwert von AC 2 oder besser gemäß DIN EN 13329 oder einen Abriebwert von WR 2 oder besser gemäß DIN EN 14354 aufweist, wobei die Deckschicht eine Heißversiegelungsschicht ist, die anorganische Teilchen enthält.

2. Bedrucktes Flächengebilde nach Anspruch 1, wobei die Haftfestigkeit der Deckschicht des Flächengebildes, ermittelt anhand des Gitterschnitts gemäß DIN EN ISO 2409, einen Kennwert von 1 oder besser aufweist.

3. Bedrucktes Flächengebilde nach Anspruch 1 oder 2, wobei die Druck- und/oder die Deckschicht auf nachwachsenden Rohstoffen basier(t/en).

4. Bedrucktes Flächengebilde nach Anspruch 1, wobei auf der Heißversiegelungsschicht eine Lackschicht angeordnet ist.

5. Bedrucktes Flächengebilde nach einem der Ansprüche 1 bis 4, das ein dreidimensionales Erscheinungsbild aufweist, wobei die Grund- und/oder die Deckschicht eine Prägung aufweis(t/en) und/oder die Grund- und/oder die Druck- und/oder die Deckschicht in ihrer Dicke variier(t/en), wobei die Prägung auf der der Deckschicht zugewandten Seite der Grundschicht und/oder der äußeren Oberfläche der Deckschicht vorliegt.

6. Bedrucktes Flächengebilde nach einem der Ansprüche 1 bis 5, wobei die Druckschicht ein Digitaldruck ist.

7. Bedrucktes Flächengebilde nach einem der Ansprüche 1 bis 6, wobei die Druckschicht einen elektrisch leitfähigen Bestandteil umfasst.

8. Bedrucktes Flächengebilde nach einem der Ansprüche 1 bis 7, wobei das Flächengebilde in Form einer Bahn oder Platte vorliegt.

9. Bedrucktes Flächengebilde nach Anspruch 8, wobei das Flächengebilde in Form einer Platte vorliegt und eine Verlegehilfe umfaßt.

10. Verfahren zur Herstellung eines bedruckten Flächengebildes auf Linoleum-Basis, umfassend eine Grundschicht aus Linoleum, eine darauf angeordnete Primerschicht, eine darauf angeordnete Druckschicht und eine auf der Druckschicht angeordnete hochbeständige Deckschicht, welche einen Abriebwert von AC 2 oder besser gemäß DIN EN 13329 oder einen Abriebwert von WR 2 oder besser gemäß DIN EN 14354 aufweist, umfassend die folgenden Schritte:
- Bereitstellen einer Grundschicht auf Linoleum-Basis,
- Aufbringen einer Primerschicht auf der Grundschicht,
- Aufbringen einer Druckschicht auf der Primerschicht, und
- Aufbringen einer Deckschicht auf der Druckschicht, wobei die Deckschicht eine Heißversiegelungsschicht ist, die anorganische Teilchen enthält.

11. Verfahren nach Anspruch 10, wobei die Haftfestigkeit der Deckschicht des Flächengebildes, ermittelt anhand des Gitterschnitts gemäß DIN EN ISO 2409, einen Kennwert von 1 oder besser aufweist.

12. Verfahren nach Anspruch 10, weiter umfassend den Schritt des Aufbringens einer Lackschicht auf der Deckschicht.

13. Verfahren nach einem der Ansprüche 10 bis 12, weiter umfassend den Schritt des Aufbringens einer Prägung auf der der Deckschicht zugewandten Oberfläche der Grundschicht vor deren Reifung und/oder auf der äußeren Oberfläche der Deckschicht, und/oder wobei im Schritt des Aufbringens der Druck- und/oder der Deckschicht deren Dicke variiert wird, zum Erhalt eines dreidimensionalen Erscheinungsbilds des bedruckten Flächengebildes.

14. Verwendung des bedruckten Flächengebildes auf Linoleum-Basis nach einem der Ansprüche 1 bis 9 als Wandbelag, Deckenbelag, Bodenbelag, Dekorbelag oder Furnier.

## Claims

1. A printed linoleum-based sheetlike material comprising a base layer of linoleum, a primer layer arranged thereon, a print layer arranged thereon and a high-durability top layer which is arranged on the print layer and has an abrasion value of AC 2 or better according to DIN EN 13329 or an abrasion value of WR 2 or better according to DIN EN 14354, wherein the top layer is a heat-sealing layer which comprises inorganic particles.

2. The printed sheetlike material according to claim 1, wherein the adherence of the top layer of the sheetlike material, determined by a cross-cut test according to DIN EN ISO 2409, has a characteristic of 1 or better.

3. The printed sheetlike material according to claim 1 or 2, wherein the print layer and/or the top layer is/are based on renewable raw materials.

4. The printed sheetlike material according to claim 1, wherein a lacquer layer is arranged on the heat-sealing layer.

5. The printed sheetlike material according to any one of claims 1 to 4, having a three-dimensional appearance, wherein the base layer and/or the top layer has/have an embossment, and/or the base layer and/or the print layer and/or the top layer are of varying thickness, wherein the embossment is present on the side of the base layer facing the top layer and/or the outer surface of the top layer.

6. The printed sheetlike material according to any one of claims 1 to 5, wherein the print layer is a digital print.

7. The printed sheetlike material according to any one of claims 1 to 6, wherein the print layer comprises an electrically conductive constituent.

8. The printed sheetlike material according to any one of claims 1 to 7, wherein the sheetlike material is in the form of a web or sheet.

9. The printed sheetlike material according to claim 8, wherein the sheetlike material is in the form of a sheet and comprises a laying aid.

10. A process for producing a printed linoleum-based sheetlike material comprising a base layer of linoleum, a primer layer arranged thereon, a print layer arranged thereon and a high-durability top layer which is arranged on the print layer and has an abrasion value of AC 2 or better according to DIN EN 13329 or an abrasion value of WR 2 or better according to DIN EN 14354, comprising the following steps:
- providing a base layer based on linoleum,
- applying a primer layer to the base layer,
- applying a print layer to the primer layer, and
- applying a top layer to the print layer, wherein the top layer is a heat-sealing layer which comprises inorganic particles.

11. The process according to claim 10, wherein the adherence of the top layer of the sheetlike material, determined by a cross-cut test according to DIN EN ISO 2409, has a characteristic of 1 or better.

12. The process according to claim 10, further comprising the step of applying a lacquer layer to the top layer.

13. The process according to any one of claims 10 to 12, further comprising the step of applying an embossment to the surface of the base layer facing the top layer before said base layer has ripened, and/or to the outer surface of the top layer, and/or wherein the thickness of the print layer and/or of the top layer is varied in the application step, to obtain a three-dimensional appearance of the printed sheetlike material.

14. Use of the printed sheetlike material based on linoleum according to any one of claims 1 to 9 as a wall covering, roof covering, floor covering, decorative covering or veneer.

## Revendications

1. Structure plate imprimée à base de linoléum, comprenant une couche de base en linoléum, une couche primaire agencée sur celle-ci, une couche d'impression agencée sur celle-ci et une couche de recouvrement de grande résistance agencée sur la couche d'impression, qui présente une valeur d'abrasion d'AC 2 ou mieux selon DIN EN 13329 ou une valeur d'abrasion de WR 2 ou mieux selon DIN EN 14354, la couche de recouvrement étant une couche de scellage à chaud qui contient des particules inorganiques.

2. Structure plate imprimée selon la revendication 1, dans laquelle l'adhérence de la couche de recouvrement de la structure plate, déterminée à l'aide du quadrillage selon DIN EN ISO 2409, présente une valeur caractéristique de 1 ou mieux.

3. Structure plate imprimée selon la revendication 1 ou 2, dans laquelle la couche d'impression et/ou la couche de recouvrement sont à base de matières premières renouvelables.

4. Structure plate imprimée selon la revendication 1, dans laquelle une couche de vernis est agencée sur la couche de scellage à chaud.

5. Structure plate imprimée selon l'une quelconque des revendications 1 à 4, qui présente une apparence tridimensionnelle, la couche de base et/ou la couche de recouvrement comprenant un gaufrage et/ou la couche de base et/ou la couche d'impression et/ou la couche de recouvrement étant d'épaisseur variable, le gaufrage se présentant sur le côté orienté vers la couche de recouvrement de la couche de base et/ou sur la surface extérieure de la couche de recouvrement.

6. Structure plate imprimée selon l'une quelconque des revendications 1 à 5, dans laquelle la couche d'impression est une impression numérique.

7. Structure plate imprimée selon l'une quelconque des revendications 1 à 6, dans laquelle la couche d'impression comprend un constituant électriquement conducteur.

8. Structure plate imprimée selon l'une quelconque des revendications 1 à 7, dans laquelle la structure plate se présente sous la forme d'une bande ou d'une plaque.

9. Structure plate imprimée selon la revendication 8, dans laquelle la structure plate se présente sous la forme d'une plaque et comprend un auxiliaire de pose.

10. Procédé de fabrication d'une structure plate imprimée à base de linoléum, comprenant une couche de base en linoléum, une couche primaire agencée sur celle-ci, une couche d'impression agencée sur celle-ci et une couche de recouvrement de grande résistance agencée sur la couche d'impression, qui présente une valeur d'abrasion d'AC 2 ou mieux selon DIN EN 13329 ou une valeur d'abrasion de WR 2 ou mieux selon DIN EN 14354, comprenant les étapes suivantes :
- la préparation d'une couche de base à base de linoléum,
- l'application d'une couche primaire sur la couche de base,
- l'application d'une couche d'impression sur la couche primaire, et
- l'application d'une couche de recouvrement sur la couche d'impression, la couche de recouvrement étant une couche de scellage à chaud qui contient des particules inorganiques.

11. Procédé selon la revendication 10, dans lequel l'adhérence de la couche de recouvrement de la structure plate, déterminée à l'aide du quadrillage selon DIN EN ISO 2409, présente une valeur caractéristique de 1 ou mieux.

12. Procédé selon la revendication 10, comprenant en outre l'étape d'application d'une couche de vernis sur la couche de recouvrement.

13. Procédé selon l'une quelconque des revendications 10 à 12, comprenant en outre l'étape d'application d'un gaufrage sur la surface orientée vers la couche de recouvrement de la couche de base avant sa maturation et/ou sur la surface extérieure de la couche de recouvrement, et/ou dans lequel, lors de l'étape d'application de la couche d'impression et/ou de la couche de recouvrement, leur épaisseur est variée, pour obtenir une apparence tridimensionnelle de la structure plate imprimée.

14. Utilisation de la structure plate imprimée à base de linoléum selon l'une quelconque des revendications 1 à 9 en tant que revêtement mural, revêtement de plafond, revêtement de sol, revêtement décoratif ou placage.
